# EUROPÄISCHE PATENTSCHRIFT

(11) **EP 2 402 473 B1**
(45) Veröffentlichungstag und Bekanntmachung des Hinweises auf die Patenterteilung: **26.04.2017**
(21) Anmeldenummer: 11171088.5
(22) Anmeldetag: 22.06.2011
(51) Int. Cl.: C22F 1/10, C22C 19/05, C30B 33/02

(54) **Verfahren zur Herstellung einer aus einer Nickel-Basis-Superlegierung bestehenden Einkristallkomponente**
Process for producing a single-crystal component made of a nickel-based superalloy
Procédé de fabrication d'un composant monocristallin constitué d'un superalliage à base de nickel

(30) Priorität: 30.06.2010 CH 10582010
(43) Veröffentlichungstag der Anmeldung: 04.01.2012
(73) Patentinhaber: General Electric Technology GmbH, 5400 Baden (CH)
(72) Erfinder: Nazmy, Mohamed Youssef, 5442 Fislisbach (CH); Gerdes, Claus Paul, 5406 Rütihof (CH); Künzler, Andreas, 5400 Baden (CH)
(74) Vertreter: Bernotti, Andrea

(56) Entgegenhaltungen:
- US-A- 4 328 045
- US-A- 5 820 700
- CHANG J-C ET AL: "DEVELOPMENT OF MICROSTRUCTURE AND MECHANICAL PROPERTIES OF A NI-BASE SINGLE-CRYSTAL SUPERALLOY BY HOT-ISOSTATIC PRESSING", JOURNAL OF MATERIALS ENGINEERING AND PERFORMANCE, ASM INTERNATIONAL, MATERIALS PARK, OH, US LNKD- DOI:10.1361/105994903770342953, Bd. 12, Nr. 4, 2003, Seiten 420-425, XP001169993, ISSN: 1059-9495

## Beschreibung

### Technisches Gebiet

Die Erfindung bezieht sich auf das Gebiet der Werkstofftechnik. Sie betrifft ein Verfahren zur Herstellung einer aus einer Nickel-Basis-Superlegierung bestehenden Einkristallkomponente oder gerichtet erstarrten Komponente mit vergleichsweise grossen Abmessungen. Mit Hilfe des erfindungsgemässen Verfahrens werden besonders gute Eigenschaften, insbesondere sehr gute Ermüdungsfestigkeit bei niederzyklischer Beanspruchung der Komponente erreicht.

### Stand der Technik

Einkristallkomponenten aus Nickel-Basis-Superlegierungen weisen bei hohen Beanspruchungstemperaturen u. a. eine sehr gute Materialfestigkeit, aber auch gute Korrosions- und Oxidationsbeständigkeit sowie eine gute Kriechfestigkeit auf. Aufgrund dieser Eigenschaften kann beim Einsatz derartiger Werkstoffe z. B. in Gasturbinen, die Einlasstemperatur der Gasturbinen erhöht werden, wodurch die Effizienz der Gasturbinenanlage steigt.

Vereinfacht gesagt gibt es zwei Typen von Einkristall-Nickel-Basis-Superlegierungen.

Der erste Typ, auf den sich die vorliegende Erfindung bezieht, kann vollständig lösungsgeglüht werden, so dass sich die gesamte γ'-Phase in Lösung befindet. Dies ist beispielsweise der Fall bei der bekannten Legierung CMSX4 mit folgender chemischer Zusammensetzung (Angaben in Gew.- %): 5.6 Al, 9.0 Co, 6.5 Cr, 0.1 Hf, 0.6 Mo, 3 Re, 6.5 Ta, 1.0 Ti, 6.0 W, Rest Ni oder der Legierung PWA 1484 mit folgender chemischer Zusammensetzung (Angaben in Gew.- %): 5 Cr, 10 Co, 6 W, 2 Mo, 3 Re, 8.7 Ta, 5.6 Al, 0.1 Hf sowie der bekannten Legierung MC2, welche im Gegensatz zu den vorher genannten Legierungen nicht mit Rhenium legiert ist und folgende chemische Zusammensetzung (Angaben in Gew.- %) aufweist: 5 Co, 8 Cr, 2 Mo, 8 W, 5 Al, 1.5 Ti, 6 Ta, Rest Ni.

Eine typische Standardwärmebehandlung für CMSX4 ist beispielsweise die folgende: Lösungsglühen bei 1320 °C/2h/Schutzgas, Schnellkühlung mit Ventilator.

Der zweite Typ von Einkristall-Nickel-Basis-Superlegierungen ist nicht vollständig wärmebehandelbar, d.h. hier geht nicht der gesamte Anteil der γ'-Phase bei einem Lösungsglühen in Lösung, sondern nur ein bestimmter Teil. Dies ist beispielsweise der Fall bei der bekannten Superlegierung CMSX186 mit folgender chemischer Zusammensetzung (Angaben in Gew.- %): 0.07 C, 6 Cr, 9 Co, 0.5 Mo, 8 W, 3 Ta, 3 Re, 5.7 Al, 0.7 Ti, 1.4 Hf, 0.015 B, 0.005 Zr, Rest Ni und der Legierung CMSX486 mit folgender chemischer Zusammensetzung (Angaben in Gew.- %): 0.07 C, 0.015 B, 5.7 Al, 9.3 Co, 5 Cr, 1.2 Hf, 0.7 Mo, 3 Re, 4.5 Ta, 0.7 Ti, 8.6 W, 0.005 Zr, Rest Ni.

Die Nickel-Basis-Superlegierungen des zweiten Typs werden meist einer zweifstufigen Wärmebehandlung (Alterungsprozess bei niedrigeren Temperaturen) ausgesetzt, da bei höheren Temperaturen, wie sie bei den Legierungen des ersten Typs zum Lösungsglühen typischerweise verwendet werden, bereits die Schmelzpunkt-Starttemperatur erreicht wird, und die Legierung somit unerwünscht zu schmelzen beginnt.

Eine typische zweistufige Wärmebehandlung der Legierung CMSX186 ist beispielsweise die folgende:
1. Stufe: 1080 °C/4h/Gebläse
2. Stufe: 870 °C/20h/Gebläse.

Die Kriechfestigkeit des ersten Typs der Nickel-Basis-Superlegierungen ist normalerweise höher als die des zweiten Typs, vorausgesetzt, dass die Legierungen der gleichen Generation angehören. Dies ist vor allem in der Tatsache begründet, dass das gelöste γ' die Hauptquelle für die erzielbare Festigkeit ist.

Nickel-Basis-Superlegierungen für Einkristall-Komponenten, wie sie z. B. aus US 4,643,782, EP 0 208 645, US 5,270,123 und US 7,115,175 B2 bekannt sind, enthalten mischkristallverfestigende Legierungselemente, beispielsweise Re, W, Mo, Co, Cr, sowie γ'-Phasen bildende Elemente, beispielsweise Al, Ta, und Ti. Der Gehalt an hochschmelzenden Legierungselementen (W, Mo, Re) in der Grundmatrix (austenitische γ-Phase) nimmt kontinuierlich zu mit der Zunahme der Beanspruchungstemperatur der Legierung. So enthalten z. B. übliche Nickel-Basis-Superlegierungen für Einkristalle 6-8 % W, bis zu 6 % Re und bis zu 2 % Mo (Angaben in Gew.- %). Weiterhin sind oftmals geringe Anteile an C, B, Hf und Zr vorhanden. Die in den oben genannten Druckschriften offenbarten Legierungen weisen eine hohe Kriechfestigkeit, eine vergleichsweise gute LCF (Ermüdung bei niedriger Lastspielzahl)- und HCF (Ermüdung bei hoher Lastspielzahl)-Eigenschaften sowie einen hohen Oxidationswiderstand auf.

Diese bekannten Legierungen wurden für Flugzeugturbinen entwickelt und deshalb optimiert auf den Kurz- und Mittelzeiteinsatz, d.h. die Beanspruchungsdauer wird auf bis zu 20 000 Stunden ausgelegt. Im Gegensatz dazu müssen industrielle Gasturbinen-Komponenten auf eine Beanspruchungsdauer von bis zu 75 000 Stunden oder auch mehr ausgelegt werden.

Nach einer Beanspruchungsdauer von 300 Stunden zeigt z. B. die Legierung CMSX-4 aus US 4,643,782 beim versuchsweisen Einsatz in einer Gasturbine bei einer Temperatur oberhalb von 1000 °C eine starke Vergröberung der y'-Phase, die nachteilig mit einer Erhöhung der Kriechgeschwindigkeit der Legierung einhergeht.

Es ist bekannter Stand der Technik, derartige Superlegierungen nach dem Giessprozess einer Wärmebehandlung zu unterziehen, bei der in einem ersten Lösungsglühschritt die während des Giessprozesses ungleichmässig ausgeschiedene γ'-Phase im Gefüge ganz oder teilweise aufgelöst wird. In US 4 328 045 wird zudem vorgeschlagen, diesen Homogenisierungs- und Lösungsglühschritt bei einer gerichtet erstarrten Nickel-Basis-Legierung mit einem Gefüge, welches hauptsächlich aus γ'-Partikeln in einer γ-Matrix besteht und Dendriten mit einem geringen Refraktionsmetall-Gehalt sowie interdendritische Bereiche mit einem hohen Refraktionsmetall-Gehalt aufweist, bei einer solchen Temperatur und Zeit durchzuführen, dass das Gefüge im Hinblick auf den Refraktionsmetall-Gehalt homogenisiert wird und anschliessend so schnell abgekühlt wird, dass die erneute Ausscheidung der γ'-Phase unterdrückt wird und ein Gefüge entsteht, welches mit Refraktionselementen übersättigt ist. In einem zweiten Wärmebehandlungsschritt wird die γ'-Phase wieder kontrolliert ausgeschieden. Um optimale Eigenschaften zu erzielen, wird diese Ausscheidungswärmebehandlung derart durchgeführt, dass möglichst feine gleichmässig verteilte Teilchen der γ'-Phase in der γ-Phase (= Matrix) entstehen.

Es wurde allerdings festgestellt, dass es bei Einwirkung einer mechanischen Belastung unter langzeitiger Hochtemperaturbeanspruchung (Kriechbeanspruchung) oder nach einer plastischen Deformation des Materials bei Raumtemperatur, an die sich eine Wärmebehandlung (Hochtemperatur-Glühen) des Materials anschliesst, im Gefüge derartiger Legierungen nachteilig zu einer gerichteten Vergröberung der y'-Teilchen, der sogenannten Flossbildung (Englisch: rafting) kommt. Bei hohen γ'-Gehalten (d.h. bei einem γ'-Volumenanteil von mindestens 50%) führt dies zur Invertierung der Mikrostruktur, d.h. γ' wird zur durchgehenden Phase, in der die frühere γ-Matrix eingebettet ist.

Da die intermetallische γ'-Phase zur Umgebungsversprödung (Englisch: environmental embrittlement) neigt, führt dies nachfolgend unter bestimmten Beanspruchungsbedingungen zu einem massiven Abfall der mechanischen Eigenschaften - vor allem der Streckgrenze - bei Raumtemperatur (25°C) im Vergleich zu Proben, die keiner vorgängigen derartigen Kriechbeanspruchung unterzogen wurden. Diese Verschlechterung der Streckgrenze wird mit dem Begriff "Degradierung" der Eigenschaften beschrieben (siehe Pessah-Simonetti, P. Caron and T. Khan: Effect of long-term prior aging on tensil behaviour of high-performance single crystal superalloy, Journal de Physique IV, Colloque C7, Volume 3, November 1993).

Ein ähnlicher, zur Flossbildung der γ'-Phase führender Effekt ergibt sich auch beim Erstarren von Nickel-Basis-Superlegierungen auf Grund von dendritischen Segregationen. Besonders in Superlegierungen mit einem hohen Anteil an langsam diffundierenden Elementen, wie z. B. Rhenium, können die Segregationen dieser Elemente nicht vollständig innerhalb einer akzeptablen Homogenisierungszeit beseitigt werden. Da die γ'-Phase, die sich während der Abkühlung ausscheidet, eine kleinere Gitterkonstante als die γ-Matrix hat und der γ/γ'-Gitterversatz in den Dendriten aber grösser ist als in den interdendritischen Gebieten, kommt es zur Ausbildung von inneren Spannungen während der Wärmebehandlung, insbesondere während des Abkühlens. Dies führt zu einer Veränderung in der γ'-Mikrostruktur, indem sich die zunächst kubische Form von γ` in eine gestreckte Form von γ' verändert. Dies geht einher mit der Verschlechterung von mechanischen Eigenschaften, z. B. der Ermüdungsfestigkeit bei niedriger Lastspielzahl.

Ein weiteres Problem vieler bekannter Nickel-Basis-Superlegierungen, beispielsweise der aus US 5,435,861 bekannten Legierungen, besteht darin, dass die Giessbarkeit bei grossen Komponenten, z. B. bei Gasturbinenschaufeln mit einer Länge von mehr als 80 mm, zu wünschen übrig lässt.

Das Glessen einer perfekten, relativ grossen gerichtet erstarrten Einkristall-Komponente aus einer Nickel-Basis-Superlegierung ist extrem schwierig. Die meisten dieser Komponenten weisen Fehler auf, z. B. Kleinwinkelkorngrenzen, "Frecklen", d. h. Fehlstellen bedingt durch eine Kette von gleichgerichteten Körnern mit einem hohem Gehalt an Eutektikum, äquiaxiale Streugrenzen, Mikroporositäten u. a. Diese Fehler schwächen die Komponenten bei hohen Temperaturen, so dass die gewünschte Lebensdauer bzw. die Betriebstemperatur der Turbine nicht erreicht werden.

Da aber eine perfekt gegossene Einkristall-Komponente extrem teuer ist, tendiert die Industrie dazu, so viele Defekte wie möglich zuzulassen ohne dass die Lebensdauer oder die Betriebstemperatur beeinträchtigt werden.

Eine andere Möglichkeit wird in US 7,115,175 B2 vorgeschlagen: Nach dem Giessen der Einkristallkomponente werden die vorhandenen Mikroporositäten, die beim Giessen entstanden sind, geschlossen und Inseln eutektischer γ/γ'-Phase in der Matrix werden teilweise gelöst, indem dafür ein HIP-Verfahren (Heissisostatisches Pressen, Englisch: hot isostatic pressing) angewendet wird, danach wird ein Lösungsglühen zur vollständigen Lösung der eutektischen γ/γ'-Phase und zur Ausscheidung gleichmäsig verteilter grosser "octet shaped" genannte γ'-Partikel vorgenommen und anschliessend eine Ausscheidungswärmebehandlung, um zweite und gleichmässig verteilte feine quaderförmige γ'-Partikel zu erhalten. Damit soll die Festigkeit der Superlegierung erhöht werden.

Gemäss dem im Dokument US 7,115,175 B2 beschriebenen Prozesses wird das sich unmittelbar an den Schritt des Giessens anschliessenden HIP-Verfahren nach einem zweistufigen langsamen Erwärmen des gegossenen Objektes bei einer HIP-Endtemperatur im Bereich von 1174 °C (2145 °F) bis 1440 °C (2625 °F) durchgeführt, wobei die Haltezeit 3,5 bis 4,5 Stunden beträgt und der Druck im Bereich von 89,6 MPa (13 ksi) bis 113 MPa (16.5 ksi) liegt, also vergleichsweise niedrig ist.

Letzteres trifft auch für das im Dokument von Chang, J. C. et al.: "Development of Microstructure and Mechanical Properties of a Ni-Base Single-Crystal Superalloy by Hot-Isostatic Pressing", Journal of Materials Engineering and Performance, ASM International; Materials Park, OH, Bd. 12, Nr. 4, 2003, Seiten 420-425 offenbarte HIP-Verfahren zu, welches im Anschluss an eine Lösungsglühbehandlung bei der Superlegierung CMSX-4 bei einem Druck von 100 MPa und bei einer Temperatur von 1288 °C durchgeführt wird.

Mit diesen bekannten Verfahren werden somit Einkristallkomponenten aus Nickel-Basis-Superlegierungen hergestellt, welche einerseits vorteilhaft porenfrei sind und keine eutektischen γ/γ'-Phasen aufweisen und welche andererseits eine γ'-Morphologie mit einer bimodalen γ'-Verteilung aufweisen.

Im Dokument US 5 820 700 wird eine Nickel-Basis-Superlegierung mit stengelförmiger oder mit gleichachsiger Kornstruktur beschrieben, die einen verbesserten Widerstand gegenüber Wasserstoffversprödung und Ermüdung aufweist. Durch stufenweises Aufheizen und ein Lösungsglühen bei ca. 50 °F oberhalb der γ'-Solvus-Temperatur werden schriftzeichenähnliche Karbide und Inseln aus γ/γ'-Eutektikum aufgelöst. Anschliessend erfolgt eine HIP-Behandlung zur Beseitigung von Porositäten, gefolgt von zwei Wärmebehandlungsschritten jeweils mit Luftabkühlung.

Eine positive Beeinflussung des Gefüges im Hinblick auf die oben beschriebene unerwünschte Flossbildung ist mit den in diesen Dokumenten offenbarten Verfahren nicht möglich.

### Darstellung der Erfindung

Ziel der Erfindung ist es, die genannten Nachteile des Standes der Technik zu vermeiden. Der Erfindung liegt die Aufgabe zu Grunde, ein geeignetes Verfahren zur Herstellung, inklusive Wärmebehandlung, von vergleichsweise grossen Einkristallkomponenten bzw. Komponenten mit gerichtet erstarrtem Gefüge aus bekannten Nickel-Basis-Superlegierungen zu schaffen, mit welchem ein Gefüge eingestellt werden kann, dass nicht zur Flossbildung der γ'-Phase neigt und daher zu verbesserten mechanischen Eigenschaften, insbesondere einer verbesserte Ermüdungsfestigkeit bei niedriger Lastspielzahl (LCF) der Komponenten führt.

Erfindungsgemäss wird dies dadurch erreicht, dass bei einem Verfahren gemäss Obergriff des Anspruches 1 folgende Schritte nach dem gemäss üblichem Stand der Technik erfolgten Giessen der Komponente durchgeführt werden:
A) Bestimmung des Dendritenarmabstandes (λ) in verschiedenen Bereichen der gegossenen Komponente,
B) Identifizierung des langsamsten Diffusionselementes in der Zusammensetzung der jeweiligen Nickel Basis-Superlegierung zur Ermittlung des Diffusionskoeffizienten (D),
C) Kalkulation der erforderlichen Zeit (t), die notwendig ist, um die Segregation dieses langsamsten Diffusionselementes auf ≤ 5% zu reduzieren bei einer Lösungsglühtemperatur (T₁), welche einerseits niedriger als die Startschmelztemperatur (Tₘᵢ) ist, andererseits aber hoch genug ist, um im notwendigen Wärmebehandlungsfenster zu liegen,
D) Lösungsglühen der gegossenen Komponente, umfassend ein Erwärmen der Komponente auf die Lösungsglühtemperatur (T₁), ein Halten bei dieser Temperatur mit der im Schritt C) kalkulierten Zeit (t) und ein Abschrecken von der Lösungsglühtemperatur (T₁) auf Raumtemperatur (RT) mit einer Geschwindigkeit (v1) ≥ 50 °C/min,
E) Durchführung der zweistufigen Ausscheidungsbehandlung zur Ausscheidung der γ'-Phase bei jeweils niedrigeren Temperaturen (T₂) und (T₃) im Anschluss an den Schritt D), wobei in der ersten Stufe der Ausscheidungsbehandlung ein HIP-Verfahren mit einem Druck (p) grösser 160 MPa bei der Haltetemperatur (T₂) und einer anschliessenden Abkühlung auf Raumtemperatur (RT) mit einer Abkühlgeschwindigkeit (v2) ≥ 50 °C/min durchgeführt wird, und in der nachfolgenden zweiten Stufe der Ausscheidungsbehandlung eine Wärmebehandlung der Komponente bei einer Haltetemperatur (T₃) und anschliessender Abkühlung auf Raumtemperatur (RT) mit einer Abkühlgeschwindigkeit (v3) von 10 bis 50 °C/min durch geführt wird.

Mit dem erfindungsgemässen Verfahren ist es möglich, grosse Einkristallkomponenten bzw. Komponenten mit gerichtet erstarrtem Gefüge aus bekannten Nickel-Basis-Superlegierungen herzustellen, welche einerseits porenfrei sind und die anderseits eine Mikrostruktur aufweisen, bei der die Flossbildung der γ'-Phase vermieden wird. Daher weisen die so hergestellten Komponenten verbesserte mechanischen Eigenschaften, insbesondere eine verbessert Ermüdungsfestigkeit bei niedriger Lastspielzahl (LCF) auf. Das Verfahren hat den Vorteil, dass es relativ einfach umsetzbar ist.

Es ist vorteilhaft, wenn die Bestimmung des Dendritenarmabstandes (λ) gemäss Schritt A) auf metallographischem Wege erfolgt. Dies ist relativ einfach zu realisieren und kann beispielsweise bereits im Vorfeld des Verfahrens anhand von entsprechenden Proben erfolgen,

Weiterhin ist es von Vorteil, wenn die Abschreckgeschwindigkeit (v1) von Lösungsglühtemperatur (T₁) auf Raumtemperatur grösser als 70 °C/min ist, weil dann extrem feine gleichmässig verteilte γ'-Partikel in der γ-Matrix erhalten werden.

Schliesslich ist es vorteilhaft, wenn das erfindungsgemässe Verfahren zur Herstellung einer Komponente aus einer Nickel-Basis-Superlegierung mit folgender chemischer Zusammensetzung (Angaben in Gew.- %): 5.6 Al, 9.0 Co, 6.5 Cr, 0.1 Hf, 0.6 Mo, 3 Re, 6.5 Ta, 1.0 Ti, 6.0 W, Rest Ni bei folgenden Behandlungsparametern durchgeführt wird:
- Lösungsglühen bei 1290-1310°C/4-6h/Schnellabkühlung mit v1≥50 °C/min
- HIP-Prozess (isostatischer Druck> 160 MPa) mit Erwärmen und Glühen bei 1150 °C/4-8h/Schnellabkühlung mit v2 ≥ 50 °C/min
- Glühen bei 870 °C/16-20h/Abkühlung mit v3 im Bereich von 10-20 °C/min umfasst.

### Kurze Beschreibung der Zeichnungen

In der Zeichnung ist ein Ausführungsbeispiel der Erfindung dargestellt. Es zeigen schematisch:
- Fig. 1: das Zeit-Temperatur-Diagramm des sich an den Giessprozess anschliessenden Behandlungsverfahren zur Herstellung einer Einkristallkomponente
- Fig. 2a-2c: die jeweiligen zu Fig. 1 zugehörenden Gefüge zu Orientierung) und
- Fig.3a-3c: die Zeit-Temperatur- bzw. Druck-Temperatur-Diagramme für den HIP-Prozess in drei möglichen Varianten.

### Wege zur Ausführung der Erfindung

Nachfolgend wird die Erfindung anhand eines Ausführungsbeispieles und der Zeichnungen näher erläutert.

Zur Herstellung einer grossen Einkristallkomponente/gerichtet erstarrten Komponente wurde die aus dem Stand der Technik bekannten Nickel-Basis-Superlegierungen CMSX4 mit folgender chemischer Zusammensetzung (Angaben in Gew.- %) verwendet: 5.6 Al, 9.0 Co, 6.5 Cr, 0.1 Hf, 0.6 Mo, 3 Re, 6.5 Ta, 1.0 Ti, 6.0 W, Rest Ni.

Zunächst wurde die Komponente, beispielsweise eine Gastubinenschaufel, in ihre Form gegossen. Beim Erstarren dieser gegossenen Legierung entstehen aufgrund der Zusammensetzung, insbesondere des vergleichsweise hohen Re-Anteils, dendritischen Segregationen.

Rhenium ist ein sehr langsam diffundierendes Element ist, daher können diese Segregationen beim nachfolgenden Lösungsgluhprozess nicht vollständig innerhalb einer akzeptablen Homogenisierungszeit beseitigt werden. Da die γ'-Phase, die sich während der Abkühlung ausscheidet, eine kleinere Gitterkonstante als die γ-Matrix hat und der γ/γ'-Gitterversatz in den Dendriten aber grösser ist als in den interdendritischen Gebieten, kommt es zur Ausbildung von inneren Spannungen während der Wärmebehandlung, insbesondere während des Abkühlens. Dies führt zu einer Degradation in der γ'-Mikrostruktur, indem sich die zunächst kubische Form von γ' in eine gestreckte Form von γ' verändert. Dies geht einher mit der Verschlechterung von mechanischen Eigenschaften, z. B. der Ermüdungsfestigkeit bei niedriger Lastspielzahl.

Um dies zu vermeiden wird daher zunächst der Dendritenarmabstandes λ in verschiedenen, beispielsweise den kritischen Bereichen der gegossenen Komponente ermittelt. Das kann z. B. auf metallographischem Wege erfolgen, wobei gegebenenfalls bereits im Vorfeld des Verfahrens dieser Abstand anhand von entsprechenden vorab gegossenen Proben ermittelt wird.

Weiterhin wird das langsamste Diffusionselement in der Zusammensetzung der jeweiligen Nickel-Basis-Superlegierung identifiziert zur Ermittlung des Diffusionskoeffizienten D. Im vorliegenden Falle ist dieses Element, wie bereits oben dargelegt, Rhenium. Im Falle der im Abschnitt "Stand der Technik" oben beschriebenen Nickel-Basis-Superlegierung MC2 ist dieses Element Mo.

Aus den nun bekannten Daten, d.h. aus D und λ, wird die erforderliche Zeit t kalkuliert, bei welcher die Komponente bei Lösungsglühtemperatur T₁, welche einerseits niedriger ist als die Startschmelztemperatur Tₘᵢ, und andererseits aber hoch genug ist, um im notwendigen Wärmebehandlungsfenster zu liegen, gehalten werden muss, damit die Mikrosegregation dieses langsamsten Diffusionselementes auf ≤ 5% reduziert wird.

Diese kalkulierte Zeit t beträgt im vorliegenden Ausführungsbeispiel 4-6 h bei einer Lösungsglühtemperatur T₁ von 1290-1310 °C. Man kann sie ermitteln nach folgender Formel: $t = {λ}^{2} lnδ / 4 {π}^{2} D$
mit λ = Dendritenarmabstand
D = Diffusionskoeffizient (von Rh in Ni für das vorliegende Beispiel)
δ = Amplitude der Mikrosegregation (hier: 0.05 für eine
Restsegregation von 5 %

In Fig. 1 ist das Zeit-Temperatur-Diagramm des sich an den Giessprozess anschliessenden Behandlungsverfahren zur Herstellung der Einkristallkomponente aus der o.g. Superlegierung schematisch dargestellt.

Das Lösungsglühen (Verfahrensschritt D)) der gegossenen Komponente umfasst im vorliegenden Ausführungsbeispiel somit ein Erwärmen der Komponente auf die o. g. Lösungsglühtemperatur T₁ von 1290-1310 °C, ein Halten bei dieser Temperatur mit der oben kalkulierten Zeit t (4-6 h) und ein schnelles Abschrecken von der Lösungsglühtemperatur T₁ auf Raumtemperatur mit einer Geschwindigkeit v1 ≥ 50 °C/min, um nach dem Abschrecken sehr feine gleichmässig verteilte γ'-Partikel in der γ-Matrix zu erhalten (schematische Darstellung des Gefüges siehe Fig. 2a). Bevorzugt ist die Abschreckgeschwindigkeit grösser 70 °C/min, weil dann ein Gefüge mit extrem feinen gleichmässig verteilten γ'-Partikeln in der γ-Matrix erhalten wird.

Erfindungsgemäss wird nach dem Lösungsglühen eine zweistufigen Ausscheidungsbehandlung zur Ausscheidung der γ'-Phase bei im Vergleich zu T₁ jeweils niedrigeren Temperaturen T₂ und T₃ durchgeführt (Verfahrensschritt E)), wobei in der ersten Stufe der Ausscheidungsbehandlung ein HIP-Verfahren mit einem Druck p grösser 160 MPa und einer Abkühlgeschwindigkeit v2 ≥ 50 °C/min angewendet wird. Die Endtemperatur des HIP-Verfahrens beträgt im vorliegenden Ausführungsbeispiel 1150 °C, die Haltezeit 4-6 h. Der aufgebrachte Enddruck während des HIP-Prozesses ist relativ hoch, er ist grösser als die durch die Inhomogenitäten im Gefüge hervorgerufenen inneren Spannungen. Durch diesen Verfahrensschritt werden vorteilhaft einerseits eventuell vorhandene Mikroporen im Gefüge geschlossen und andererseits Spannungen beseitigt, welche durch die rapide Abkühlung von Lösungsglühtemperatur T₁ auf Raumtemperatur bzw. durch eventuell vorhanden Restinhomogenitäten im Gefüge hervorgerufen werden. Dadurch wird eine gerichtete Flossbildung der γ'-Phase verhindert, indem sich die bereits erwähnten kubischen γ'-Partikeln in der γ-Matrix bilden. Das nach dem HIP-Behandlungsschritt vorliegende Gefüge besteht aus feinen gleichmässig verteilten kubischen γ'-Partikeln in der γ-Matrix und ist schematisch in zu Orientierung in Fig. 2b dargestellt.

Die Realisierung der ersten Stufe des Verfahrensschrittes E) ist in mehreren Varianten möglich. Entsprechende Zeit-Temperatur- bzw. Druck-Temperatur-Diagramme für den HIP-Prozess sind schematisch in den Fig. 3 a) bis 3 c) dargestellt.

Bei der ersten, in Fig. 3a dargestellten Variante, verlaufen die Temperatur und der Druck in Abhängigkeit von der Zeit nahezu identisch, d.h. während der Aufwärmphase steigen sowohl der auf die Komponente wirkende isostatische Druck p als auch die Temperatur T linear mit der Zeit an, bis die Temperatur T₂ und der isostatische Druck p > 160 MPa, also der isostatische Enddruck, erreicht sind. Nach dem Halten bei diesen Parametern über einen bestimmten Zeitraum erfolgt wiederum bei beiden Parametern eine lineare Abnahme der Werte in Abhängigkeit von der Zeit.

Im Vergleich zu Fig. 3a wird bei der in Fig. 3b dargestellten Variante dagegen phasenverschoben sofort bei Beginn der ersten Stufe des Verfahrensschrittes E) der isostatische Enddruck schlagartig aufgebracht, und auch während der Aufwärmphase konstant gehalten. Alle anderen Parameter sind hier analog zu Fig. 3a.

Schliesslich ist es in einer weitern Variante auch möglich, die erste Stufe des Verfahrensschrittes E), d.h. den HIP-Prozess, so wie er in Fig. 3c dargestellt ist, durchzuführen. Der isostatische Enddruck p wird hier wiederum sofort schlagartig bei Beginn der Aufwärmphase aufgebracht, und über die gesamte Aufwärmphase, die Haltephase bei T₂ und zusätzlich auch über die gesamte Abkühlphase konstant gehalten. Erst dann, wenn die Komponente Raumtemperatur angenommen hat, wird die isostatische Druckbelastung schlagartig weggenommen.

Mit allen drei Varianten wird vorteilhafte eine Flossbildung im Gefüge verhindert.

Abschliessend wird als letzter Schritt des Verfahrens eine weitere Stufe der Ausscheidungswärmebehandlung der Komponente durchgeführt. Gemäss vorliegendem Ausführungsbeispiel wird dabei die Einkristallkomponente/gerichtet erstarrte Komponente auf eine Temperatur T₃ von 870 °C erwärmt, bei dieser Temperatur T₃ 16-20 h lang gehalten und danach mit einer Abkühlgeschwindigkeit v3 von ca. 50 °C/min auf Raumtemperatur abgekühlt.

Das nach diesem letzten Behandlungsschritt gebildete End-Gefüge gemäss vorliegender Erfindung ist schematisch für die <001> Orientierung in Fig. 2c dargestellt.

Mit dem erfindungsgemässen Verfahren werden vor allem chemische Inhomogenitäten zwischen dendritischen und interdendritschen Bereichen im Gefüge beseitigt, dadurch die Tendenz zur lokalen Flossbildung der γ'-Phase reduziert bzw. verhindert (im vorliegenden Ausführungsbeispiel konnte in den Kühlkanälen der Gasturbinenschaufel die Flossbildung der γ'-Phase verhindert werden) und somit die Eigenschaften der Komponenten, insbesondere die Ermüdungseigenschaften bei niedrigen Lastspielzahlen, verbessert.

## Patentansprüche

1. Verfahren zur Herstellung einer aus einer Nickel-Basis-Superlegierung bestehenden Einkristallkomponente oder gerichtet erstarrten Komponente, wobei die Komponente zunächst in bekannter Art und Weise unter Ausbildung eines Dendriten aufweisenden Gefüges in Form gegossen und nachfolgend ein Lösungsglühen zur Homogenisierung des Gussgefüges der Komponente sowie eine zweistufige Ausscheidungswärmebehandlung durchgeführt wird, **gekennzeichnet durch** folgende Schritte:
A) Bestimmung des Dendritenarmabstandes (λ) in verschiedenen Bereichen der gegossenen Komponente,
B) Identifizierung des langsamsten Diffusionselementes in der Zusammensetzung der jeweiligen Nickel-Basis-Superlegierung zur Ermittlung des Diffusionskoeffizienten (D),
C) Kalkulation der erforderlichen Zeit (t), die notwendig ist, um die Segregation dieses langsamsten Diffusionselementes auf ≤ 5% zu reduzieren bei einer Lösungsglühtemperatur (T₁), welche einerseits niedriger als die Startschmelztemperatur (Tₘᵢ) ist, andererseits aber hoch genug ist, um im notwendigen Wärmebehandlungsfenster zu liegen,
D) Lösungsglühen der gegossenen Komponente, umfassend ein Erwärmen der Komponente auf die Lösungsglühtemperatur (T₁), ein Halten bei dieser Temperatur (T₁) mit der im Schritt C) kalkulierten Zeit (t) und ein Abschrecken von der Temperatur (T₁) auf Raumtemperatur (RT) mit einer Geschwindigkeit (v1) ≥ 50 °C/min,
E) Durchführung der zweistufigen Ausscheidungsbehandlung zur Ausscheidung der y'-Phase bei jeweils niedrigeren Temperaturen (T₂) und (T₃) im Anschluss an den Schritt D), wobei in der ersten Stufe der Ausscheidungsbehandlung ein HIP-Verfahren mit einem isostatischen Druck (p) grösser 160 MPa bei der Haltetemperatur (T₂) und einer anschliessenden Abkühlung von der Temperatur (T₂) auf Raumtemperatur (RT) mit einer Abkühlgeschwindigkeit (v2) ≥ 50 °C/min durchgeführt wird, und in der nachfolgenden zweiten Stufe der Ausscheidungsbehandlung eine Wärmebehandlung der Komponente bei einer Haltetemperatur (T₃) und einer anschliessenden Abkühlung von der Temperatur (T₃) auf Raumtemperatur (RT) mit einer Abkühlgeschwindigkeit (v3) von 10 bis 50 °C/min **durch** geführt wird.

2. Verfahren nach Anspruch 1, **dadurch gekennzeichnet, dass** die Bestimmung des Dendritenarmabstandes(λ) gemäss Schritt A) auf metallographischen Wege erfolgt.

3. Verfahren nach Anspruch 1, **dadurch gekennzeichnet, dass** die Abschreckgeschwindigkeit (v1) gemäss Schritt D) > 70 °C/min ist.

4. Verfahren nach einem der Ansprüche 1 bis 3, **dadurch gekennzeichnet, dass** bei einer Nickel-Basis-Superlegierung mit folgender chemischer Zusammensetzung (Angaben in Gew.- %): 5.6 Al, 9.0 Co, 6.5 Cr, 0.1 Hf, 0.6 Mo, 3 Re, 6.5 Ta, 1.0 Ti, 6.0 W, Rest Ni der Schritt des Lösungsglühens bei folgenden Parametern 1290-1310 °C/4-6h/Schnellabkühlung mit v1 ≥ 50 °C/min durchgeführt wird, der Schritt der ersten Stufe der γ'-Ausscheidungsbehandlung einen HIP-Prozess mit einem isostatischen Druck (p) > 160 MPa bei einer Haltetemperatur (T₂) von 1150 °C und einer Haltezeit von 4-8h umfasst und eine Schnellabkühlung mit (v2) ≥ 50 °C/min erfolgt und die zweite Stufe der γ'-Ausscheidungsbehandlung ein Erwärmen und Halten bei 870 °C/16-20h/sowie eine Abkühlung mit eine Geschwindigkeit (v3) von 10-50 °C/min umfasst.

## Claims

1. Method for producing a single-crystal component comprising a nickel-based superalloy, or a directionally solidified component, wherein the component is first cast in a known manner in a mould forming a structure having a dendrite, and then a solution-annealing process is carried out for homogenization of the cast structure of the component and a two-stage precipitation heat treatment is performed, **characterised by** the following steps:
A) determining the dendrite arm spacing (λ) in different areas of the cast component,
B) identifying the slowest diffusion element in the composition of the respective nickel-based superalloy for determining the diffusion coefficient (D),
C) calculating the required time (t) necessary to reduce the segregation of this slowest diffusion element to ≤ 5% at a solution annealing temperature (T₁) which is firstly lower than the starting melt temperature (Tₘᵢ) and secondly however high enough to lie within the necessary heat treatment window,
D) solution-annealing the cast component, comprising heating of the component to the solution-annealing temperature (T₁), holding at this temperature (T₁) for the time (t) calculated in step C), and quenching from the temperature (T₁) to room temperature (RT) with a speed (v1) ≥ 50°C/min,
E) carrying out the two-stage precipitation treatment for separating the γ' phase at respectively lower temperatures (T₂) and (T₃) following step D), wherein the first stage of the precipitation treatment comprises carrying out an HIP process with an isostatic pressure (p) greater than 160 MPa at the holding temperature (T₂) and subsequent cooling from the temperature (T₂) to room temperature (RT) with a cooling rate (v2) ≥ 50°C/min, and the subsequent second stage of the precipitation treatment comprises heat treatment of the component at a holding temperature (T₃) and a subsequent cooling from the temperature (T₃) to room temperature with a cooling rate (v3) of 10-50°C/min.

2. Method according to claim 1, **characterised in that** the dendrite arm spacing (λ) is determined in step A) using a metallographic process.

3. Method according to claim 1, **characterised in that** the quenching speed (v1) in step D) is > 70°C/min.

4. Method according to one of claims 1 to 3, **characterised in that** for a nickel-based superalloy with the following chemical composition (data in w.%): 5.6 Al, 9.0 Co, 6.5 Cr, 0.1 Hf, 0.6 Mo, 3 Re, 6.5 Ta, 1.0 Ti, 6.0 W, remainder Ni, the step of solution annealing is carried out with the following parameters: 1290-1310 °C / 4-6 h / rapid cooling with v1 ≥ 50°C/min, the step of the first stage of the γ'precipitation treatment comprises an HIP process with an isostatic pressure (p) > 160 MPa at a holding temperature (T₂) of 1150°C and a holding time of 4-8 h, and rapid cooling takes place with (v2) ≥ 50°C/min, and the second stage of the γ' precipitation treatment comprises heating and holding at 870°C / 16-20 h / and cooling with a rate (v3) of 10-50°C/min.

## Revendications

1. Procédé de fabrication d'un composant monocristallin constitué d'un superalliage à base de nickel, ou d'un composant à solidification directionnelle, dans lequel le composant est d'abord, d'une manière connue, versé dans un moule avec formation d'une structure présentant des dendrites, et dans lequel on procède ensuite à un recuit de mise en solution pour homogénéiser la structure de coulée du composant, ainsi qu'un traitement thermique de précipitation en deux étapes, **caractérisé par** les étapes suivantes :
A) détermination de la distance entre les branches dendritiques (λ) dans différentes zones du composant coulé,
B) identification de l'élément de diffusion le plus lent dans la composition de chaque superalliage à base de nickel, pour déterminer le coefficient de diffusion (D),
C) calcul du temps (t) requis, nécessaire pour réduire à ≤ 5 % la ségrégation de l'élément de diffusion le plus lent, à une température (T₁) de recuit de mise en solution d'une part inférieure à la température de fusion initiale (Tₘᵢ), mais d'autre part suffisamment élevée pour se situer dans la fenêtre de traitement thermique nécessaire,
D) recuit de mise en solution du composant coulé, comprenant un échauffement du composant à la température (T₁) de recuit de mise en solution, un maintien à cette température (T₁) pendant le temps (t) calculé lors de l'étape C), et un refroidissement brusque, de la température (T₁) à la température ambiante (RT) à une vitesse (v1) ≥ 50°C/min,
E) mise en oeuvre du traitement de précipitation en deux étapes pour provoquer la précipitation de la phase γ' aux températures (T₂) et (T₃), qui chacune sont plus basses, après l'étape D), auquel cas, lors de la première étape du traitement de précipitation, est mis en oeuvre un procédé HIP sous une pression isostatique (p) supérieure à 160 MPa à une température de maintien (T₂), et un refroidissement ultérieur de la température (T₂) à la température ambiante (RT), à une vitesse de refroidissement (v1) ≥ 50°C/min, et, dans la deuxième étape, ultérieure, du traitement de précipitation, est mis en oeuvre un traitement thermique du composant à une température de maintien (T₃), et un refroidissement subséquent de la température (T₃) à la température ambiante (RT), à une vitesse de refroidissement (v₃) de 10 à 50°C/min.

2. Procédé selon la revendication 1, **caractérisé en ce que** la détermination de la distance (λ) entre les branches dendritiques selon l'étape A) a lieu par des moyens métallographiques.

3. Procédé selon la revendication 1, **caractérisé en ce que** la vitesse (v1) de refroidissement brusque selon l'étape D) est > 70°C/min.

4. Procédé selon l'une des revendications 1 à 3, **caractérisé en ce que**, pour un superalliage à base de nickel ayant la composition chimique suivante (indications en % en poids) : 5,6 Al, 9,0 Co, 6,5 Cr, 0,1 Hf, 0,6 Mo, 3 Re, 6,5 Ta, 1,0 Ti, 6,0 W, le reste Ni, on met en oeuvre l'étape de recuit de mise en solution avec les paramètres suivants : 1290-1310°C/4-6 h/refroidissement rapide à v1 ≥ 50°C/min, l'opération de la première étape du traitement de précipitation γ' comprend un processus HIP sous une pression isostatique (p) > 160 MPa à une température de maintien (T₂) de 1150°C et un temps de maintien de 4-8 h, et on procède à un refroidissement rapide à (v1) ≥ 50°C/min, et la deuxième étape du traitement de précipitation γ' comprend un échauffement et un maintien à 870°C/16-20 h/ainsi qu'un refroidissement à une vitesse (v3) de 10-50°C/min.
